# EUROPÄISCHE PATENTSCHRIFT

(11) **EP 0 591 827 B1**
(45) Veröffentlichungstag und Bekanntmachung des Hinweises auf die Patenterteilung: **25.08.1999**
(21) Anmeldenummer: 93115702.8
(22) Anmeldetag: 29.09.1993
(51) Int. Cl.: D02G 3/36, D02G 3/46, D01F 6/62, D05B 47/00, G01N 3/00

(54) **Coregarne enthaltend eine Seele aus hochfestem Polyestermaterial sowie Verfahren zu deren Herstellung**
Core yarn comprising a core of high-strength polyester material and method of manufacturing the same
Fil guipé avec une âme de matière polyester à haute ténacité et procédé pour sa fabrication

(30) Priorität: 03.10.1992 DE 4233307
(43) Veröffentlichungstag der Anmeldung: 13.04.1994
(73) Patentinhaber: HOECHST AKTIENGESELLSCHAFT, 65929 Frankfurt am Main (DE)
(72) Erfinder: Krüger, Erhard, Dr., D-86399 Bobingen (DE); Reinsch, Aribert, D-86399 Bobingen (DE); Hartmann, Sigmar, D-36251 Bad Hersfeld (DE)
(74) Vertreter: Zounek, Nikolai, Dipl.-Ing.

(56) Entgegenhaltungen:
- EP-A- 0 173 200
- EP-A- 0 241 857
- DE-A- 2 436 997
- DE-A- 3 431 832
- DE-U- 7 537 019

## Beschreibung

Die vorliegende Erfindung betrifft neue Coregarne, die ein ausgewähltes Seelenmaterial enthalten, angepaßte Verfahren zu deren Herstellung, sowie die Verwendung von ausgewählten Polyestermaterialien zur Herstellung von Coregarnen.

Coregarne sind an sich bekannt und werden insbesondere als Nähfaden eingesetzt. Solche Garne bestehen üblicherweise aus ein oder mehreren Corefäden, von denen jeder aus einem Seelenfaden aus synthetischem Material besteht, der im Spinnverfahren mit Fasern pflanzlicher, halb- oder vollsynthetischer Herkunft oder Mischungen hieraus unter gleichzeitiger Drehungsgebung so ummantelt wird, daß der Seelenfaden praktisch vollkommen abgedeckt ist. Coregarne dieses Typs sind beispielsweise aus der DE-AS- 1,150,040 dem DE-Gbm-75-37,019,der DE-A-2,436,997 und der EP-A-241,857 bekannt.

Bei diesen vorbekannten Corefäden bestehen die Seelenfäden aus hochfestem synthetischem Material, während die Umhüllung im Regelfall keinen wesentlichen Beitrag zur Festigkeit des Garnes beisteuert. Die Umhüllung dient in erster Linie dem Schutz des Seelenmaterials gegen Überhitzung bei hoher mechanischer Beanspruchung, beispielsweise beim Einsatz in Industrienähmaschinen.

Es sind bereits unterschiedliche Seelenmaterialien für Coregarne vorgeschlagen worden. So sind aus der DE-A-2,436,997 und der EP-A-241,857 hochfeste Polyesterfilamente für diesen Einsatz bekannt.

Ferner sind aus der EP-A-173,200 multifile Zulieferfäden zur Herstellung von Nähgarnen bekannt, die aus schnellgesponnenem, hochverstrecktem und hochmolekularem Polyestermaterial bestehen. Die Herstellung von Coregarnen aus diesem Material wird nicht explizit erwähnt. Die aus dieser Publikation bekannten Zulieferfäden lassen sich zu Nähfäden verarbeiten, die unter erschwerten Bedingungen eine hohe Nählänge aufweisen, sowie eine hohe Nahtfestigkeit besitzen.

Im Rahmen der ständigen Verbesserung der Produktivität von Industrienähaschinen, die sich unter anderem in einer höheren Stichzahl pro Zeiteinheit und/oder in verbesserten Maschinenlaufzeiten ausdrückt, besteht ein Bedürfnis nach Nähfäden, die sich unter erschwerten Nähbedingungen einsetzen lassen und deren Fadenbruchrate möglichst gering ist. Ferner werden an die Nahffestigkeit der gebildeten Naht hohe Ansprüche gestellt.

Mit der vorliegenden Erfindung wird ein Nähgarn mit dem gewünschten Eigenschaftsprofil bereitgestellt.

Die vorliegende Erfindung betrifft ein Coregarn enthaltend mindestens einen Seelenfaden aus Polyestermaterial, der mit Fasern pflanzlicher, halb- oder vollsynthetischer Herkunft oder Mischungen hieraus so ummantelt ist, daß der Seelenfaden praktisch vollkommen abgedeckt ist. Das erfindungsgemäße Garn ist dadurch gekennzeichnet, daß,
a) der Seelenfaden aus Filamenten aus fadenbildendem Polyester besteht, der ein mittleres Molekulargewicht entsprechend einer relativen Lösungsviskosität (ermittelt an Lösungen von 1 g Polyester in 100 ml Dichloressigsäure bei 25 °C) von mindestens 1,9 aufweist, daß
b) der Seelenfaden eine spezifische Festigkeit von mindestens 60 cN/tex besitzt, und daß
c) die Nahtlänge bis zum Bruch des Coregarns auch im gefärbten Zustand bei einer Nähprüfung unter erschwerten Bedingungen mehr als 800 cm beträgt, wobei die Nähprüfung an vier Lagen Baumwolle des Flächen-gewichtes von 350 g/m² bei 5000 Stichen/min, vier Stichen/cm, einer Nähspannung von 220 cN und bei Vorwärtsnähen durchgeführt wird.

Unter dem Begriff "mit Fasern ... so ummantelt, daß der Seelenfaden praktisch vollkommen abgedeckt ist" ist im Rahmen dieser Erfindung eine solche Ummantelung des Seelenfadens durch die Umwindefasern zu verstehen, daß der Seelenfaden unter Nähbedingungen praktisch keiner Veränderung hinsichtlich seiner mechanischen Eigenschaften unterliegt, und daß insbesondere die Festigkeiten und die Schlingenfestigkeiten des Seelenmaterials vor und nach dem Vernähen im wesentlichen unverändert sind, sich also z.B. nur um höchstens 10 % verringern.

Unter dem Begriff "spezifische Festigkeit" ist der Quotient aus Höchstzugkraft und Titer im Augenblick des Reißens zu verstehen.

Es hat sich gezeigt, daß der Einsatz von schnellgesponnenem und hochverstrecktem Polyestermultifilamentgarn bei der Herstellung von Coregamen zu Produkten führt, die neben der gewünschten hohen Garnfestigkeit auch weitere für die Anwendung vorteilhafte Eigenschaften aufweisen.

So erhält man ausgezeichnete Schlingenfestigkeiten und Schrumpfeigenschaften des Coregarnes, sowie Nahtfestigkeiten der damit hergestellten Nähte.

Die Feinheitsfestigkeit (gemessen nach DIN 53 834) der erfindungsgemäßen Coregarne beträgt üblicherweise mehr als 40 cN/tex, vorzugsweise 42 bis 46 cN/tex. Darunter ist die Höchstzugkraft, bezogen auf den Einsatztiter des gesamten Coregarns zu verstehen.

Die Schlingenfestigkeit (gemessen nach DIN 53 843) der erfindungsgemäßen Coregarne beträgt üblicherweise mehr als 29 cN/tex, vorzugsweise 30 bis 34 cN/tex.

Die Bezugsdehnung bei 300 cN Belastung (gemessen nach DIN 53 834) der erfindungsgemäßen Coregarne beträgt üblicherweise weniger als 3,5 %, vorzugsweise 2,8 bis 3,2 %.

Die Höchstzugkraftdehnung (gemessen nach DIN 53 834) der erfindungsgemäßen Coregarne beträgt üblicherweise weniger als 20 %, vorzugsweise 16 bis 19 %. Die Höchstzugkraftdehnung ist die Dehnung, die das Garn bei Einwirkung der Höchstzugkraft erfährt.

Der Thermoschrumpf bei 180 °C (gemessen nach DIN 53 866, Teil 3) der erfindungsgemäßen Coregarne beträgt üblicherweise weniger als 2 %, vorzugsweise 1,4 bis 1,8 %.

Es wurde gefunden, daß die günstige Kombination von Eigenschaften, insbesondere von Zug- und Querfestigkeiten des erfindungsgemäß eingesetzten Seelenmaterials, zu besonders guten Näheigenschaften führt.

Diese lassen sich anhand eines speziell entwickelten Prüfverfahrens, wie es in der DE-A-3,431,832 beschrieben ist, charakterisieren. Als Meßgröße dient ein Nähtest mit Hilfe einer Industrienähmaschine unter genormten Bedingungen. Aus der Länge der erzeugten Naht kann auf die Eignung eines Nähgarnes geschlossen werden. Eingesetzt wird eine Industrienähmaschine der Firma Pfaff mit einer Nadel Nm 90; genäht wird unter Einstellung eines Steppstiches mit vier Stichen pro Zentimeter und einer Nähgeschwindigkeit von 5000 Stichen pro Minute. Die Belastung des Fadens beträgt 220 cN. Genäht wird eine vierfache Lage von Baumwollköper mit einem Flächengewicht von je 350 g/m², das 33 Kett- und 20,5 Schußfäden pro Zentimeter aufweist. Es wurde ein Standardgewebe für Arbeitsanzüge eingesetzt. Der Meßwert "Nählänge" gibt die Länge der Naht in Zentimetern bis zum Fadenbruch an und ist ein Mittelwert aus zehn Nähversuchen je Probespule.

Die erfindungsgemäßen Coregarne zeigen unter diesen Prüfbedingungen beim Vorwärtsnähen "Nählängen" von mehr als 800 cm, vorzugsweise 875 bis 1050 cm.

Die Nahtfestigkeit ist eine weitere Meßgröße zur Beurteilung der Eigenschaften von Nähgarnen. Sie wird bestimt durch den Einsatz einer Industrienähmaschine, z.B. der Firma Pfaff, mit der weiter oben angegebenen Maschineneinstellung. Ober- und Unterfaden sind bei dieser Prüfung gleich und bestehen jeweils aus dem erfindungsgemäßen Coregarn. Die Fadenbelastung wird optimal für gutes Nahtbild eingestellt, genäht wird eine zweifache Lage von Baumwollköper. Als Baumwollköper wird das gleiche Material benutzt, das auch bei der Nählängenbestimmung eingesetzt wurde. Die Nahtfestigkeit ist die maximale Zugkraft eines 5 cm breiten Streifens. Die Zugkraft wird in einem Zugreißgerät mit einer Arbeitsgeschwindigkeit von 10 cm pro Minute bestimmt.

Mit den erfindungsgemäßen Coregarnen lassen sich üblicherweise Nahtfestigkeiten von mehr als 35 daN erzielen, vorzugsweise von 36 bis 41 daN.

Bevorzugt werden Coregarne, die einen Endtiter von 100 bis 1500 dtex, insbesondere von 130 bis 750 dtex, aufweisen.

Der Seelenfaden der erfindungsgemäßen Coregarne weist vorzugsweise einen Titer von 45 bis 300 dtex auf. Liegen mehrere Seelenfäden im Coregarn vor, so multipliziert sich dieser Titer entsprechend der Anzahl der Seelenfäden.

Vorzugsweise besteht das erfindungsgemäße Coregarn aus zwei miteinander verzwirnten Seelenfäden, die ihererseits jeweils mit Fasern pflanzlicher, halb- oder vollsynthetischer Herkunft so ummantelt sind, so daß der Seelenfaden praktisch vollkommen abgedeckt ist.

Das Gewichtsverhältnis von Seelenfilamenten zu Umwindefasern des erfindungsgemäßen Coregarnes beträgt üblicherweise 30 : 70 bis 50 : 50, vorzugsweise etwa 40 : 60.

Seelen- und Umwindefasern unterscheiden sich im allgemeinen bezüglich ihres Einzeltiters. Dieser beträgt für die Seelenfilamente üblicherweise 2 bis 10 dtex. Für die Umwindefasern beträgt dieser im Falle von Polyesterfasern üblicherweise 1 bis 2 dtex.

Das Seelenmaterial des erfindungsgemäßen Coregarnes besteht aus Polyester der oben angegebenen Spezifikationen. Das Seelenmaterial wird in Form von Multifilamentgarnen eingesetzt.

Das Umwindegarn der erfindungsgemäßen Coregarne kann im Prinzip aus beliebigen Fasern bestehen. Dabei ist der Begriff "Faser" in seiner breitesten Bedeutung zu verstehen, also als Multifilament oder als Stapelfaser. Auch vom Material her ist das Umwindegarn keinen Beschränkungen unterworfen. Es lassen sich im weitesten Sinne Fasern pflanzlicher, halb- oder vollsynthetischer Herkunft einsetzen, sofern diese sich dazu eignen, den Seelenfaden während des Vernähens zu schützen.

Beispiele für Fasern pflanzlicher Herkunft sind Baumwollfasern.

Beispiele für Fasern halbsynthetischer Herkunft sind Cellulosefasern, die z.B. durch das Xanthogenatverfahren erhältlich sind.

Beispiele für Fasern synthetischer Herkunft sind Fasern aus synthetischen spinnbaren Polymeren und Polykondensationsprodukten, wie z.B. aus Polyamiden, Polyacrylnitril und insbesondere aus Polyestern.

Als Polyester für das Seelenmaterial und gegebenenfalls das Umwindegarn kommen insbesondere solche in Frage, die im wesentlichen aus aromatischen Dicarbonsäuren, wie z.B. 1,4-, 1,5- oder 2,6-Naphthalindicarbonsäure, Isophthalsäure oder insbesondere Terephthalsäure und aliphatischen Diolen mit 2 bis 6, insbesondere 2 bis 4 Kohlenstoffatomen, wie z.B. Ethylenglkol, 1,3-Propandiol oder 1,4-Butandiol durch Cokondensation erhalten werden. Ferner eignen sich Hydroxycarbonsäuren als Ausgangsmaterialien für Polyester.

Die oben genannten Polyester-Rohmaterialien können auch durch Einkondensieren geringer Anteile aliphatischer Dicarbonsäuren, wie z.B. Glutarsäure, Adipinsäure oder Sebacinsäure oder von Polyglykolen, wie z.B. Diethylenglykol, (2,2'-Dihydroxydiethylether), Triethylenglykol, (1,2-Di-(2-hydroxy-ethoxy)ethan) oder auch von geringeren Anteilen höhermolekularer Polyethylenglykole modifiziert werden.

Eine weitere Modifikationsmöglichkeit, die insbesondere auf das färberische Verhalten der erfindungsgemäßen Coregarne Einfluß nimmt, ist die Modifikation durch sulfogruppenhaltige Bausteine, wie z.B. durch den Einbau von Sulfoisophthalsäure.

Die Obergrenze der Endfestigkeit der erfindungsgemäßen Coregarne hängt unter anderem vom gewählten Kondensationsgrad des im Seelenmaterial eingesetzten Polestermaterials ab. Der Kondensationsgrad des Polymeren kommt in seiner Viskosität zum Ausdruck. Ein hoher Kondensationsgrad, d.h. eine hohe Viskosität, führt zu besonders hohen Endfestigkeiten.

Die erfindungsgemäß als Seelenmaterialien eingesetzten Polyester weisen eine relative Lösungsviskosität (ermittelt an Lösungen von 1 g Polyester in 100 ml Dichloressigsäure bei 25 °C) von mindestens 1,9 auf.

Bevorzug setzt man Polyester ein, die eine relative Lösungsviskosität von 1,9 bis 2,4, insbesondere von 1,95 bis 2,1, aufweisen.

Ein bevorzugtes Polyestermaterial zur Herstellung der Seele und gegebenenfalls des Umwindegarns der erfindungsgemäßen Coregarne ist Polyethylenterephthalat oder Copolyester enthaltend wiederkehrende Ethylenterephthalateinheiten.

Die Seelenfäden der erfindungsgemäßen Coregarne weisen eine Höchstzugkraft von mindestens 60 cN/tex, vorzugsweise von 65 bis 90 cN/tex, auf.

Besonders bevorzugt wird die Kombination aus Polyesterseele und Baumwoll-Umwindegarn.

Zur Herstellung des erfindungsgemäßen Coregarns wird als Seelenmaterial ein schnellgesponnenes Polyestermultifilament eingesetzt, das anschließend hoch verstreckt wurde, um eine optimale Festigkeit zu erzielen. Der Einsatz solcher hochfester und schnellgesponnener Garne zur Herstellung von Coregarnen wurde bislang nicht beschrieben und ist, ebenso wie die Herstellung dieser Garne, ein Gegenstand der vorliegenden Erfindung.

Die Erfindung betrifft daher auch ein Verfahren zur Herstellung von Coregarnen umfassend die Maßnahmen:
i) Herstellung des Seelenfadens aus Multifilamentgarnen auf der Basis von Polyestern, die ein mittleres Molekulargewicht entsprechend einer relativen Lösungsviskosität (ermittelt an Lösungen von 1 g Polyester in 100 ml Dichloressigsäure bei 25°C) von mindestens 1,9 aufweisen, durch Schmelzspinnen von Polyester bei einer Abzugsgeschwindigkeit von mindestens 1500 m/min, vorzugsweise 1900 bis 3200 m/min, und anschließendes Verstrecken unter Bedingungen, so daß das Garn eine Zugkraft bei einer Dehnung von etwa 15% aufweist, die der maximal erzielbaren Höchstzugkraft für das betreffende Garn entspricht oder die bis zu 30% unter diesem Wert liegt, und
ii) Ummantelung dieses Multifilamentgarnes mit Fasern pflanzlicher, halb- oder vollsynthetischer Herkunft oder Mischungen hieraus in an sich bekannter Weise, so daß das Multifilamentgarn praktisch vollkommen abgedeckt ist.

Das als Seelenmaterial vorgesehene schnellgesponnene Polyester Multifilament besitzt eine hohe Orientierung, die sich in einer hohen Doppelbrechung bemerkbar macht. Typische Werte für die Doppelbrechung liegen im Bereich von 15 x 10⁻³ bis 40 x 10⁻³.

Nach dem Schnellspinnen wird das Multifilament hoch verstreckt, um eine optimale Festigkeit zu erreichen. Es ist dem Fachmann auf dem Gebiet der Faserherstellung bekannt, daß in Abhängigkeit von der gewählten Verstrecktemperatur ein Maximum der erzielbaren Festigkeit existiert. Für die Herstellung des erfindungsgemäßen Seelenmaterials sind die schnellgesponnenen Multifilamente solchen Verstreckbedingungen, wie Verstrecktemperatur und Verstreckgrad zu unterwerfen, so daß die für das betreffende schnellgesponnene Multifilamentgarn optimalen Festigkeiten bei einer Dehnung von etwa 15 % erzielt werden. Darunter sind auch Festigkeiten zu verstehen, die bis zu 30 % unter diesem optimalen Wert liegen.

Das Umspinnen des Seelenmaterials mit dem Umwindegarn kann auf an sich bekannte Art und Weise erfolgen. Verfahren zur Herstellung solcher Hüllen sind z.B. aus der DE-A-2,436,997 bekannt.

Die nachfolgenden Beispiele erläutern die Erfindung ohne diese zu begrenzen:

### Beispiel 1

Ein Multifilamentgarn aus Polyethylenterephthalat wird durch Schmelzspinnen erzeugt und mit 2000 m/min abgezogen. Das eingesetzte Polyethylenterephthalat besitzt eine relative Viskosität von 1,940. Das schnellgesponnene Multifilamentgarn weist eine Doppelbrechung von 18 X 10⁻³ auf, wird anschließend in einem Verhältnis von 1 : 2,97 bei 75°C verstreckt und anschließend fixiert. Die Fixiertemperatur beträgt 230°C. Aus diesem Multifilamentgarn wird ein Coregarn durch Umspinnen mit Baumwolle hergestellt. Zwei dieser Coregarne werden miteinander verzwirnt und anschließend gefärbt. Die Eigenschaften der einzelnen Fertigungsstufen sind in der Tabelle 1 aufgeführt.

### Beispiel 2 (Vergleichsbeispiel)

Analog zu Beispiel 1 wird ein Coregarn aus Polyestermultifilamentgarn und Baumwolle hergestellt, zweifach verzwirnt und gefärbt. In Abänderung zu Beispiel 1 wird kein schnellgesponnenes Polyestermultifilamentgarn als Seelenmaterial eingesetzt, sondern ein handelsübliches hochfestes Polyestermultiflamentgarn. Die Eigenschaften der einzelnen Fertigungsstufen sind ebenfalls in der Tabelle 1 aufgeführt.

**Tabelle 1**

| | | Beispiel 1 | Beispiel 2 |
|---|---|---|---|
| Filament: | | | |
| Titer | dtex | 138,4 | 138,0 |
| Höchstzugkraft | cN | 926 | 965 |
| Feinheitsfestigkeit | cN/tex | 66,9 | 70,0 |
| Höchstzugkr.-Dehnung | % | 12,8 | 17,0 |
| Bezugsdehng. b. 45 cN/tex | % | 6,6 | 8,2 |
| Schlingenfestigkeit | cN/tex | 42,8 | 40,2 |
| Thermoschrumpf 200°C | % | 7,9 | 7,0 |

| Coregam/Baumwolle | | | |
|---|---|---|---|
| Garnnummer | NM | 48,7 | 48,0 |
| Titer | dtex | 205,2 | 208,0 |
| Höchstzugkraft | cN | 891 | 894 |
| Feinheitsfestigkeit | cN/tex | 43,4 | 43,0 |
| Höchstzugkr.-Dehnung | % | 14,6 | 17,1 |

| Rohzwirn: | | | |
|---|---|---|---|
| Drehung S | T/m | 780 | 780 |
| x2 Z | T/m | 640 | 690 |
| Titer | dtex | 411,5 | 424,0 |
| Höchstzugkraft | cN | 1904 | 1952 |
| Feinheitsfestigkeit | cN/tex | 46,3 | 46,0 |
| Höchstzugkr.-Dehnung | % | 14,2 | 18,4 |
| Thermoschrumpf 180°C | % | 5,8 | 4,3 |

| Zwirn gefärbt: | | | |
|---|---|---|---|
| Titer | dtex | 421,8 | 425,0 |
| Höchstzugkraft | cN | 1840 | 1858 |
| Feinheitsfetigkeit | cN/tex | 43,7 | 43,7 |
| Höchstzugkr.-Dehnung | % | 18,8 | 21,2 |
| Bezugsdehng. b. 300 cN | % | 3,1 | 2,4 |
| Thermoschrumpf 180°C | % | 1,8 | 1,8 |
| Schlingenfestigkeit | cN/tex | 31,4 | 28,5 |
| Nahtfestigkeit (n10) | daN | 38,9 | 34,5 |
| | | (35,6-41,2) | (32,3 - 37,6) |

| Nähprüfung des gefärben Zwirns:*) | | | |
|---|---|---|---|
| Nählänge | cm | 933 | 768 |

| | | | |
|---|---|---|---|
| *) 4 Lagen Baumwollköper (350 g/m²; 5000 Stiche/min; 4 Stiche/cm Fadenbelastung 220 cN) | | | |

## Patentansprüche

1. Coregarn enthaltend mindestens einen Seelenfaden aus Polyestermaterial, der mit Fasern pflanzlicher, halb- oder vollsynthetischer Herkunft oder Mischungen hieraus so ummantelt ist, daß der Seelenfaden praktisch vollkommen abgedeckt ist, dadurch gekennzeichnet, daß
a) der Seelenfaden aus Filamenten aus fadenbildendem Polyester besteht, der ein mittleres Molekulargewicht entsprechend einer realtiven Lösungsviskosität (ermittelt an Lösungen von 1 g Polyester in 100 ml Dichloressigsäure bei 25°C) von mindestens 1,9 aufweist,
daß
b) der Seelenfaden eine spezifische Festigkeit von mindestens 60 cN/tex besitzt,
und daß
c) die Nahtlänge bis zum Bruch des Coregarns auch im gefärbten Zustand bei einer Nähprüfung unter erschwerten Bedingungen mehr als 800 cm beträgt, wobei die Nähprüfung an vier Lagen Baumwollköper des Flächengewichts von 350 g/m² bei 5000 Stichen/min, vier Stichen/cm, einer Nähspannung von 220 cN und bei Vorwärtsnähen durchgeführt wird.

2. Coregarn nach Anspruch 1, dadurch gekennzeichnet, daß das Polyestermaterial des Seelenfadens Polyethylenterephthalat oder Copolyester enthaltend wiederkehrende Ethylenterephthalateinheiten ist.

3. Coregarn nach Anspruch 1, dadurch gekennzeichnet, daß der fadenbildende Polyester ein mittleres Molekulargewicht entsprechend einer relativen Lösungsviskosität (ermittelt an Lösungen von 1 g Polyester in 100 ml Dichloressigsäure bei 25°C) von 1,9 bis 2,4 aufweist.

4. Coregarn nach Anspruch 1, dadurch gekennzeichnet, daß der Seelenfaden eine spezifische Festigkeit von 65 bis 90 cN/tex aufweist.

5. Coregarn nach Anspruch 1, dadurch gekennzeichnet, daß das Umwindegarn Baumwolle ist.

6. Verfahren zur Herstellung von Coregarnen gemäß Anspruch 1 umfassend die Maßnahmen:
i) Herstellung des Seelenfadens aus Multifilamentgarnen auf der Basis von Polyestern, die ein mittleres Molekulargewicht entsprechend einer relativen Lösungsviskosität (ermittelt an Lösungen von 1 g Polyester in 100 ml Dichloressigsäure bei 25°C) von mindestens 1,9 aufweisen, durch Schmelzspinnen von Polyester bei einer Abzugsgeschwindigkeit von mindestens 1500 m/min, vorzugsweise 1900 bis 3200 m/min, und anschließendes Verstrecken unter Bedingungen, so daß das Garn eine Zugkraft bei einer Dehnung von etwa 15% aufweist, die der maximal erzielbaren Höchstzugkraft für das betreffende Garn entspricht oder die bis zu 30% unter diesem Wert liegt, und
ii) Ummantelung dieses Multifilamentgarnes mit Fasern pflanzlicher, halb- oder vollsynthetischer Herkunft oder Mischungen hieraus in an sich bekannter Weise, so daß das Multifilamentgarn praktisch vollkommen abgedeckt ist.

7. Verfahren nach Anspruch 6, dadurch gekennzeichnet, daß als Seelenmaterial ein Multifilamentgarn aus Polyester eingesetzt wird, das vor dem Verstrecken eine Doppelbrechung von 15 x 10⁻³ bis 40 x 10⁻³ aufweist.

8. Verfahren nach Anspruch 6, dadurch gekennzeichnet, daß als Seelenmaterial ein schnellgesponnenes Multifilamentgarn aus Polyethylenterephthalat oder aus Copolyester enthaltend wiederkehrende Ethylenterephthalateinheiten eingesetzt wird, das bei Temperaturen von 75 bis 100°C verstreckt wurde, wobei der Verstreckgrad so gewählt wurde, daß das Garn eine Zugkraft bei einer Dehnung von etwa 15% aufweist, die der maximal erzielbaren Höchstzugkraft für das betreffende Garn entspricht oder die bis zu 20% unter diesem Wert liegt.

9. Verfahren nach Anspruch 6, dadurch gekennzeichnet, daß als Seelenmaterial ein schnellgesponnenes Multifilamentgarn aus Polyethylenterephthalat oder aus Copolyester enthaltend wiederkehrende Ethylenterephthalateinheiten eingesetzt wird, das eine spezifische Festigkeit von 65 bis 90 cN/tex aufweist.

## Claims

1. A core yarn comprising at least one filamentary core made of a polyester material and sheathed with fibers of vegetable, regenerated or synthetic origin or mixtures thereof in such a way that the core is virtually completely covered, characterized in that
a) the polyester material of the core filaments has an average molecular weight corresponding to a relative solution viscosity (determined on solutions of 1 g of polyester in 100 ml of dichloroacetic acid at 25°C) of at least 1.9,
in that
b) the core has a specific strength of at least 60 cN/tex,
and in that
c) the seam length to rupture of the core yarn, even in the dyed state, is more than 800 cm in a sewing test under aggravated conditions, said sewing test being carried out on four plies of cotton twill of basis weight 350 g/m² with 5000 stitches/min, four stitches/cm, a sewing tension of 220 cN and with sewing in the forward direction.

2. The core yarn of claim 1, characterized in that the polyester material of the core is polyethylene terephthalate or a copolyester that contains recurring ethylene terephthalate units.

3. The core yarn of claim 1, characterized in that the filament-forming polyester has an average molecular weight corresponding to a relative solution viscosity (determined on solutions of 1 g of polyester in 100 ml of dichloroacetic acid at 25°C) of from 1.9 to 2.4.

4. The core yarn of claim 1, characterized in that the core has a specific strength of from 65 to 90 cN/tex.

5. The core yarn of claim 1, characterized in that the overwrapping yarn is cotton.

6. A process for producing core yarns as claimed in claim 1, comprising the measures of:
i) producing the core from multifilament yarns based on polyesters having an average molecular weight corresponding to a relative solution viscosity (determined on solutions of 1 g of polyester in 100 ml of dichloroacetic acid at 25°C) of at least 1.9 by melt spinning polyester with a takeoff speed of at least 1500 m/min, preferably from 1900 to 3200 m/min, and subsequently drawing under conditions such that the yarn has a load value at an extension of about 15% which corresponds to the maximum breaking strength obtainable for the yarn in question or is up to 30% below that value, and
ii) sheathing this multifilament yarn with fibers of vegetable, regenerated or synthetic origin or mixtures thereof in a conventional manner in such a way that the multifilament yarn is virtually completely covered.

7. The process of claim 6, characterized in that the core material used is a polyester multifilament yarn which has a birefringence of from 15 × 10⁻³ to 40 × 10⁻³ before drawing.

8. The process of claim 6, characterized in that the core material used is a multifilament yarn which was spun at high speed from polyethylene terephthalate or from a copolyester that contains recurring ethylene terephthalate units and which was drawn at temperatures of from 75 to 100°C, the draw ratio used being such that the yarn has a load value at extension of about 15% which corresponds to the maximum breaking strength obtainable for the yarn in question or is up to 20% below that value.

9. The process of claim 6, wherein the core material used is a multifilament yarn spun at high speed from polyethylene terephthalate or from a copolyester that contains recurring ethylene terephthalate units and has a specific strength of from 65 to 90 cN/tex.

## Revendications

1. Fil guipé contenant au moins un fil d'âme à base de matériau polyester, qui est entouré de fibres d'origine végétale, semi-synthétique ou totalement synthétique, ou de mélanges de celles-ci, de sorte que le fil d'âme est pratiquement totalement recouvert, caractérisé en ce que
a) le fil d'âme est constitué de filaments à base de polyester formant des fils, qui présente une masse moléculaire moyenne correspondant à une viscosité relative en solution (déterminée sur des solutions de 1 g de polyester dans 100 ml d'acide dichloracétique à 25°C) d'au moins 1,9,
en ce que
b) le fil d'âme a une résistance spécifique d'au moins 60 cN/tex,
et en ce que
c) la longueur de la couture jusqu'à la rupture du fil d'âme, même à l'état teint, est de plus de 800 cm, dans un essai de couture dans des conditions rendues difficiles, l'essai de couture étant effectué sur quatre couches de sergé de coton ayant un poids par unité de surface de 350 g/m², à 5 000 points/minute,
quatre points/cm, une tension de couture de 220 cN et en cousant en avant.

2. Fil guipé selon la revendication 1, caractérisé en ce que le matériau polyester fil d'âme est du poly(éthylène téréphtalate) ou un copolyester contenant des motifs répétitifs éthylène téréphtalate.

3. Fil guipé selon la revendication 1, caractérisé en ce que le polyester formant des fils présente une masse moléculaire moyenne correspondant à une viscosité relative en solution (déterminée sur des solutions de 1 g de polyester dans 100 ml d'acide dichloracétique à 25°C) de 1,9 à 2,4.

4. Fil guipé selon la revendication 1, caractérisé en ce que le fil d'âme présente une résistance spécifique de 65 à 90 cN/tex.

5. Fil guipé selon le revendication 1, caractérisé en ce que le fil de guipage est en coton.

6. Procédé pour la fabrication de fils guipés selon la revendication 1, comprenant les dispositions suivantes:
I) fabrication du fil d'âme constitué de fils multi-filaments à base de polyesters qui présentent une masse moléculaire moyenne correspondant à une viscosité relative en solution (déterminée sur des solutions de 1 g de polyester dans 100 ml d'acide dichloracétique à 25°C) d'au moins 1,9, par filage à chaud de polyester, à une vitesse de dévidage d'au moins 1 500 m/min, de préférence de 1 900 à 3 200 m/min, et étirage subséquent dans des conditions telles que le fil présente une force de traction, à un allongement d'environ 15 %, qui correspond à la force de traction maximale pouvant être atteinte au maximum pour le fil concerné ou qui se situe jusqu'à 30 % au-dessous de cette valeur, et
II) entourage de ce fil multifilament avec des fibres d'origine végétale, semi-synthétique ou totalement synthétique, ou des mélanges de celles-ci, de manière que le fil d'âme soit pratiquement totalement recouvert.

7. Procédé selon la revendication 6, caractérisé en ce que l'on utilise comme matériau d'âme un fil multifilament à base de polyester, qui présente avant l'étirage une biréfringence de 15 × 10⁻³ à 40 × 10⁻³.

8. Procédé selon la revendication 6, caractérisé en ce que l'on utilise comme matériau d'âme un fil multifilament, filé rapidement, à base de poly(éthylène téréphtalate) ou de copolyester contenant des motifs répétitifs éthylène téréphtalate, qui a été étiré à des températures de 75 à 100°C, le degré d'étirage ayant été choisi de manière que le fil présente une force de traction, à un allongement d'environ 15 %, qui correspond à la force de traction maximale pouvant être atteinte au maximum pour le fil concerné ou qui se situe jusqu'à 20 % au-dessous de cette valeur.

9. Procédé selon la revendication 6, caractérisé en ce que l'on utilise comme matériau d'âme un fil multifilament, filé rapidement, à base de poly(éthylène téréphtalate) ou de copolyester contenant des motifs répétitifs éthylène téréphtalate, qui présente une résistance spécifique de 65 à 90 cN/tex.
